# EUROPÄISCHE PATENTSCHRIFT

(11) **EP 0 554 216 B1**
(45) Veröffentlichungstag und Bekanntmachung des Hinweises auf die Patenterteilung: **10.07.1996**
(21) Anmeldenummer: 93810030.2
(22) Anmeldetag: 19.01.1993
(51) Int. Cl.: C14C 1/08, C14C 3/08

(54) **Verfahren zum Pickeln und Vorgerben von Hautblössen**
Process for pickling and pretanning of hides
Procédé pour piquage et prétannage de peaux

(30) Priorität: 28.01.1992 CH 239/92
(43) Veröffentlichungstag der Anmeldung: 04.08.1993
(73) Patentinhaber: CIBA-GEIGY AG, CH-4002 Basel (CH)
(72) Erfinder: Lauton, Alain, Dr., F-68300 Saint-Louis (FR); Hess, Markus, W-7853 Steinen-Hofen (DE); Streicher, Günter, W-7858 Weil am Rhein (DE); Püntener, Alois, Dr., CH-4310 Rheinfelden (CH)

(56) Entgegenhaltungen:
- EP-A- 0 310 846
- DE-A- 85 933
- DE-A- 190 702
- DE-A- 3 001 301
- DE-A- 3 308 087
- DE-A- 3 811 267
- FR-A- 18 041
- GB-A- 148 898
- DATABASE WPIL Week 8230, Derwent Publications Ltd., London, GB; AN 82-62845E

## Beschreibung

Die vorliegende Erfindung betrifft ein Verfahren zum Pickeln und Vorgerben von Hautblössen sowie das nach dem vorliegenden Verfahren hergestellte Ledermaterial.

Zur Vorbereitung für die Gerbung muss eine entkälkte und gebeizte Blösse zunächst einer Pickelbehandlung unterzogen werden. Diese Behandlung dient zur Einstellung der Hautblössen auf einen pH-Wert von ca. 3-4, bei welchem die gängigen Gerbmittel ihre beste Wirkung zeigen. Für den Pickelvorgang verwendet man im allgemeinen Schwefel-, Salz- oder Ameisensäure, wobei gleichzeitig der Zusatz eines Neutralsalzes wie z.B. Natriumchlorid oder Natriumsulfat erforderlich ist. Durch diese Neutralsalze wird eine durch die Säuren verursachte schädigende saure Quellung des Kollagens ("Säureschwellung") verhindert.

Die sich an den Pickelprozess anschliessende Vorgerbung wird gewöhnlich in schwermetallhaltigen Flotten durchgeführt, wie z.B. hochbasischen Aluminium- oder Zirkonium-, und vozugsweise Chromsalzbädern.

Die Abwässer dieser neutralsalz- und schwermetallhaltigen Behandlungsbäder sind aus ökologischer Sicht sehr bedenklich, da sie einen wesentlichen Lastfaktor darstellen. Man ist daher bestrebt, Behandlungsbäder zu finden, die frei von diesen Verbindungen sind oder diese zumindest nur in geringen Mengen enthalten.

Aus der DE-A-3 811 267 ist ein Verfahren zur Herstellung von Lederhalbfabrikaten durch Vorgerben bekannt, in dem als Gerbstoff-Formulierung eine Mischung aus einem Dialdehyd und einer spezifischen Hydroxyverbindung verwendet wird.

In der DE-A-190 702 ist ein Verfahren zur Entkalkung von Häuten beschrieben, in dem die Häute in einem Bad aus Schwefel und einem in alkoholischer Gärung befindlichen Kohlehydrat geweicht werden.

Die DE-A-85 933 betrifft ein Verfahren zum Entkalken (Beizen) und Schwellen aller Arten von Fellen und Häuten, in dem diese mit Sulfosäuren des Phenols und der Kresole in wässeriger Lösunug behandelt werden.

Es wurde nun ein kombiniertes Pickel-Vorgerbeverfahren gefunden, das es überraschenderweise ermöglicht, den Pickel- und Gerbvorgang in einem Einbad-Prozess durchzuführen, bei dem auf Mineral- und Neutralsalze verzichtet werden kann und mit dem gute Pickel-und Gerbresultate erzielt werden.

Gegenstand der vorliegenden Erfindung ist daher ein Verfahren zum Pickeln und Vorgerben von Hautblössen, das dadurch gekennzeichnet ist, dass man
(I) die Hautblösse in einer wässrigen Flotte A pickelt, die frei von Salzen ist und
   (a) ein Umsetzungsprodukt aus Phenol und einem Sulfonierungsmittel enthält,wobei das Molverhältnis (Phenol):(SO₃) (1):(1,1-2,2) beträgt, und
(II) die gepickelte Hautblösse im selben Bad durch Zugabe einer wässrigen Zusammensetzung B, enthaltend
   (b) ein reduktives Saccharid mit einem Dextrose-Äquivalent von 10 bis 100 und
   (c) einen aliphatischen, 2 bis 8 Kohlenstoffatome enthaltenden Dialdehyd, vorgerbt

Bevorzugt wird als Sulfonierungsmittel zur Darstellung der Komponente (a) SO₃ oder vor allem Oleum verwendet Oleum ist eine Lösung von SO₃ in konzentrierter Schwefelsäure. Somit kommen insbesondere Umsetzungsprodukte aus Phenol und Oleum in Frage, wobei das Molverhältnis (Phenol):(SO₃) vor allem (1):(1,4-1,8) beträgt

Das Umsetzungsprodukt aus Phenol und Oleum ist an sich bekannt. So beschreibt z.B. die GB-A-0,683,084 die Herstellung von Umsetzungsprodukten aus Phenol und Oleum, die jedoch mit z.B. Formaldehyd und Harnstoff oder Thioharnstoff weiter umgesetzt werden und als Gerbstoffe Verwendung finden. Das erfindungsgemässe Umsetzungsprodukt stellt ein Gemisch dar, dessen Hauptbestandteil sulfonierte Dihydroxydiphenylsulfone sind.

Die Komponente (a) ist in der Pickelflotte A in einer Menge von 1 bis 10, vorzugsweise 3 bis 5 Gew.%, bezogen auf das Gewicht der Blösse, enthalten.

Neben der Komponente (a) wird der Pickelflotte A als fakultative Komponente (a1) eine C₁-C₃Carbonsäure zugegeben, die in einer Menge von 0 bis 1, vorzugsweise 0,1 bis 1 Gew.% in der Pickelflotte vorhanden ist. Als Beispiele für diese Carbonsäuren seien Ameisensäure, Essigsäure oder Propionsäure genannt. Vorzugsweise wird für den Pickelvorgang Ameisensäure verwendet

Als Komponente (b) kommen die üblichen Aldosen bzw. Ketosen mit einem Dextrose-Äquivalent von 10 bis 100 in Betracht. Es handelt sich vor allem um Mono- und Disaccharide, aber auch um Oligo- und Polysaccharide.

Als Dextrose-Äquivalent bezeichnet man die in Gramm berechnete Menge an Saccharid, welche bezüglich des Reduktionsvermögens 100 Gramm Dextrose entsprechen.

Bevorzugt verwendet man im erfindungsgemässen Verfahren Mono- oder Disaccharide. Geeignete Monosaccharide sind z.B. Glucose, Fructose, Mannose, Arabinose und Ribose.

Als Vertreter der Disaccharide seien Saccharose, Maltose oder Lactose genannt. Für das erfindungsgemässe Verfahren werden Monosaccharide bevorzugt Hier seien insbesondere die Aldosen genannt, wobei die Glucose wegen ihrer leichten Zugänglichkeit und Verfügbarkeit in technischen Mengen von ganz besonderem Interesse ist Besonders geeignet wegen des günstigen Preises sind sogenannte Glucosesirupe mit einem Dextrose-Äquivalent von 20 bis 90, vorzugsweise 40 bis 80.

Als Dialdehyde entsprechend der Komponente (c) sind generell alle Dialdehyde oder deren Gemische verwendbar, die 2 bis 8 Kohlenstoffe und strukturell gesättigte aliphatische C-C-Verknüpfungen aufweisen. Als Beispiele seien Glyoxal, Malondialdehyd, Succindialdehyd, Glutardialdehyd, Adipindialdehyd, Pimelindialdehyd sowie der von der Korksäure sich ableitende Dialdehyd genannt. Bevorzugte Vertreter sind Succindialdehyd, Glutardialdehyd, Adipindialdehyd und Glyoxal, von denen Glutardialdehyd im Vordergrund des Interesses steht. Die Dialdehyde stehen gewöhnlich als handelsübliche 25 bis 50 Gew.% Wasser enthaltende Dialdehyde zur Verfügung.

Die Herstellung der wässrigen Zusammensetzung B erfolgt zweckmässig so, dass man die Komponente (a) bei einer Temperatur zwischen 20 und 60°C löst und anschliessend die erhaltene klare Lösung mit der Komponente (b) versetzt.

Die so erhaltene wässrige Zusammensetzung ist flüssig und weist eine gute Lagerstabilität auf.

Bevorzugt ist die Komponente (b) ein Monosaccharid mit einem Dextrose-Äquivalent von 100 oder ein Disaccharid mit einem Dextrose-Äquivalent von 20-60.

Bevorzugt enthält die Zusammensetzung B
(b) ein reduktives Saccharid mit einem Dextrose-Äquivalent von 10 bis 100 und
(c) Glutardialdehyd.

In einer besonders bevorzugten Ausführungsform enthält die Zusammensetzung B
(b) ein Monosaccharid mit einem Dextrose-Äquivalent von 100 und
(c) Glutardialdehyd.

In einer weiteren bevorzugten Ausführungsform enthält die Zusammensetzung B
(b) ein Disaccharid mit einem Dextrose-Äquivalent von 20 bis 60 und
(c) Glutardialdehyd.

Im Vordergrund des Interesses stehen Zusammensetzungen B, die
2 bis 60, vorzugsweise 10 bis 40 Gew.% der Komponente (b),
2 bis 75, vorzugsweise 30 bis 55 Gew.% der Komponente (c) und
Wasser zum Auffüllen auf 100 % enthalten.

Ausserdem sind solche wässrigen Zusammensetzungen B bevorzugt, welch pro Mol der Komponente (c) 0,05 bis 0,19 Mol der Komponente (b) enthalten.

In einer bevorzugten Ausführungsform des erfindungsgemässen Verfahrens enthält die Flotte A
1 bis 10 Gew.% der Komponente (a) und
0 bis 5 Gew.% der Komponente (a1) und anschliessend an das Pickeln wird die gepickelte Hautblösse durch Zugabe einer wässrigen Zusammensetzung B, enthaltend
2 bis 60 Gew.% der Komponente (b) und
2 bis 75 Gew.% der Komponente (c), vorgegerbt.

In einer ganz besonders bevorzugten Ausführungsform enthält die Flotte A
(a) 1 bis 10 Gew.% des Umsetzungsproduktes aus Phenol und einem Sulfonierungsmittel, wobei das Molverhältnis (Phenol):(SO₃) (1):(1,4-1,8) beträgt, und
(a1) 0 bis 5 Gew. % Ameisensäure und die Zusammensetzung B
(b) 2 bis 60 Gew.% eines Monsaccharids mit einem Dextrose-Äquivalent von 100 und
(c) 2 bis 75 Gew.% Glutardialdehyd.

Bei dem erfindungsgemässen kombinierten Pickel-Vorgerbeverfahren geht man beispielsweise so vor, dass man die entkälkte Hautblösse mit Wasser bei Raumtemperatur, vorzugsweise bei einer Temperatur von 20 bis 30°C 10 bis 20 Minuten wäscht und diese anschliessend in einer wässrigen Pickelflotte, die die Komponente (a) enthält, 90 bis 180 Minuten behandelt. Der pH-Wert der Pickelflotte liegt zwischen 3 und 4. Die Pickel-Behandlung wird bei Raumtemperatur, vorzugsweise zwischen 20 und 30, und ganz besonders zwischen 20 und 25°C durchgeführt. Enthält in einer bevorzugten Ausführungsform die Pickelflotte zusätzlich die fakultative Komponente (a1), geht man so vor, dass man die Blösse innerhalb von 15 Minuten in der wässrigen Flotte A behandelt, die die Hälfte der oben angegebenen Konzentration der Komponente (a) enthält. Im Anschluss daran gibt man die zweite Hälfte der Komponente (a) zur Pickelflotte sowie die Komponente (a1) und behandelt wie üblich weiter. Im Anschluss gibt man für die Vorgerbung der Pickelflotte die wässrige Zusammensetzung B hinzu. Der pH-Wert wird auf einen Wert zwischen 3,5 und 4,5 eingestellt. Man behandelt während 8 bis 14 Stunden bei einer Temperatur zwischen 20 und 30°C weiter.

Weitere Zusätze für das Behandlungsbad sind zur Durchführung des erfindungsgemässen Verfahrens nicht erforderlich.

Die gesamte Behandlung erfolgt im Haspel oder vorzugsweise im rotierenden Fass.

Das so behandelte Leder lässt sich sehr gut entwässern und erleichtert daher auch die Falzbarkeit auf die gewünschte Dicke. Dieses vorgegerbte Leder ist hervorragend geeignet für eine Weiterverarbeitung mit allen gängigen mineralischen, vegetabilen und synthetischen Gerbstoffen. Ganz besonders ist das vorgegerbte Leder geeignet zur Herstellung von Wet-White-Ledern. Es zeichnet sich durch einen weichen, fülligen Griff aus.

Bei entsprechender Prozessführung lassen sich mit dem vorliegenden Verfahren auch fertig gegerbte Leder herstellen.

Als Hautblössen kommen alle tierischen Häute in Betracht, die sich zu Leder weiterverarbeiten lassen.

Die in den nachfolgenden Herstellungsvorschriften und Applikationsbeispielen angegebenen Prozente und Teile beziehen sich auf das Gewicht.

### Beispiel 1: Herstellung der Komponente (a)

136,5 Teile Phenol (1,45 Mol) werden bei 45°C geschmolzen. Zu dieser Schmelze werden 193,4 Teile Oleum 20% (2,08 Mol SO₃) langsam so zugegeben, dass die Temperatur des Reaktionsgemisches nicht über 160°C ansteigt. Nun wird das Reaktionsgemisch unter vermindertem Druck bei 2666,44 Pa (20 Torr) und bei 160°C während 6 Stunden unter Rühren gehalten, wobei das durch die Reaktion gebildete Wasser zusammen mit geringen Anteilen geschmolzenen Phenols aus dem Reaktionsgemisch azeotrop entfernt werden. Anschliessend wird das Reaktionsgemisch unter Normaldruck auf 40°C abgekühlt. Man erhält 253 Teile eines geschmolzenen Gemisches, das als Hauptbestandteil Sulfonsäuren der Formel (n= 1 oder 2)
enthält.

Als Nebenprodukt wird auch noch Phenolsulfonsäure gebildet.

### Beispiel 2: Herstellung der Zusammensetzung B

In einem Sulfierkolben werden
167 ml Wasser vorgelegt und auf 60°C erhitzt. Unter gutem Rühren werden
167 g Glucosemonohydrat (Dextrose-Äquivalent 100) innerhalb von 20 Minuten zugegeben.

Wenn alles gelöst ist, lässt man bei 20°C

666 g Glutardialdehyd 50%ig zufliessen.

Man ehhält eine klare, helle Lösung, die einen pH-Wert von 3,9-4,2 aufweist. Der Trockengehalt beträgt 50%.

### Applikationsbeispiele:

### Beispiel 3:

Eine entkälkte Blösse wird mit 200% Wasser bei 25°C 15 Minuten gewaschen.

Diese Blösse gibt man in eine Pickelflotte, die, bezogen auf das der Gewicht der Blösse,
50% Wasser und
2% des gemäss Beispiel 1 hergestellten Umsetzungsproduktes enthält.

Man behandelt 30 Minuten bei 25°C. Der pH-Wert beträgt ca. 3,0.

Zu dieser Flotte gibt man dann
2% des gemäss Beispiel 1 hergestellten Umsetzungsproduktes sowie
0,4% Ameisensäure 85%ig.

Es stellt sich ein pH-Wert von 3,3 bis 3,5 ein. Man behandelt bei gleicher Temperatur 150 Minuten.

Anschliessend gibt man zur Pickelflotte 1,5 % der Zusammensetzung gemäss Beispiel 2. Mit pulverisierterm Natriumhydrogencarbonat oder Natriumhydrogensulfat wird der pH-Wert auf 4,0 eingestellt Man behandelt während 8 bis 16 Stunden bei einer Temperatur von 25°C weiter.

Das so hergestellte Wet-White-Leder wird entwässert und auf die gewünschte Dicke gefalzt. Dieses vorgegerbte Leder ist hervorragend geeignet für eine Weiterverarbeitung mit mineralischen, vegetabilen oder synthetischen Gerbstoffen zur Herstellung von schwermetallfreien Ledern.

### Beispiel 4:

Arbeitet man wie im Beispiel 3 beschrieben, verwendet jedoch anstelle von 1,5 % der Zusammensetzung gemäss Beispiel 2 1% Glutardialdehyd und 0,6 % eines 50 %igen Glucosesirups mit einem Dextrose-Äquivalent von 60, so erhält man ein Wet-White-Leder mit einer Schrumpfungstemperatur von ca. 75° C.

## Patentansprüche

1. Verfahren zum Pickeln und Vorgerben von Hautblössen, dadurch gekennzeichnet, dass man
(I) die Hautblösse in einer wässrigen Flotte A pickelt, die frei von Salzen ist und
(a) ein Umsetzungsprodukt aus Phenol und einem Sulfonierungsmittel enthält, wobei das Molverhältnis (Phenol):(SO₃) (1):(1,1-2,2) beträgt, und
(II) die gepickelte Hautblösse im selben Bad durch Zugabe einer wässrigen Zusammensetzung B, enthaltend
(b) ein reduktives Saccharid mit einem Dextrose-Äquivalent von 10 bis 100 und
(c) einen aliphatischen, 2 bis 8 Kohlenstoffatome enthaltenden Dialdehyd, vorgerbt.

2. Verfahren gemäss Anspruch 1, dadurch gekennzeichnet, dass das Molverhältnis (Phenol):(SO₃) im Umsetzungsprodukt (a) (1):(1,4-1,8) beträgt.

3. Verfahren gemäss Anspruch 1 oder 2, dadurch gekennzeichnet, dass das Umsetzungsprodukt (a) ein Gemisch darstellt, das sulfonierte Dihydroxydiphenylsulfone als Hauptbestandteil enthält.

4. Verfahren gemäss einem der Ansprüche 1 bis 3, dadurch gekennzeichnet, dass die wässrige Pickelflotte A das Umsetzungsprodukt (a) in einer Menge von 1 bis 10 Gew.%, bezogen auf das Gewicht der Blösse, enthält.

5. Verfahren gemäss einem der Ansprüche 1 bis 4, dadurch gekennzeichnet, dass die wässrige Pickelflotte als fakultative Komponente (a1) eine C₁-C₃Carbonsäure enthält.

6. Verfahren gemäss Anspruch 5, dadurch gekennzeichnet, dass als fakultative Komponente (a1) Ameisensäure verwendet wird.

7. Verfahren gemäss Anspruch 6, dadurch gekennzeichnet, dass die Komponente (a1) in einer Konzentration von 0 bis 1 Gew.% in der Flotte A vorhanden ist.

8. Verfahren gemäss Anspruch 1, dadurch gekennzeichnet, dass die Komponente (b) ein Monosaccharid mit einem Dextrose-Äquivalent von 100 oder ein Disaccharid mit einem Dextrose-Äquivalent von 20 bis 60 ist.

9. Verfahren gemäss Anspruch 8, dadurch gekennzeichnet, dass das Monsaccharid Glucose ist

10. Verfahren gemäss einem der Ansprüche 1, 8 oder 9, dadurch gekennzeichnet, dass die Komponente (c) Glutardialdehyd ist

11. Verfahren gemäss einem der Ansprüche 1 oder 8 bis 10, dadurch gekennzeichnet, dass man eine Zusammensetzung B verwendet, die
(b) ein Monsaccharid mit einem Dextrose-Äquivalent von 100 und
(c) Glutardialdehyd enthält.

12. Verfahren gemäss Anspruch 10, dadurch gekennzeichnet, dass man zum Vorgerben eine wässrige Flotte verwendet, die
(b) ein Disaccharid mit einem Dextrose-Äquivalent von 20 bis 60 und
(c) Glutardialdehyd enthält.

13. Verfahren gemäss Anspruch 1, dadurch gekennzeichnet, dass man eine Zusammensetzung B verwendet, die
2 bis 60, vorzgsweise 10 bis 40 Gew.% der Komponente (b),
2 bis 75, vorzgsweise 30 bis 55 Gew.% der Komponente (c) und
Wasser zum Auffüllen auf 100 % enthält

14. Verfahren gemäss einem der Ansprüche 1 bis 13, dadurch gekennzeichnet, dass man eine Zusammensetzung B verwendet, die pro Mol der Komponente (c) 0,05 bis 0,19 Mol der Komponente (b) enthält.

15. Verfahren gemäss Anspruch 1, dadurch gekennzeichnet, dass man eine Flotte A verwendet, die
1 bis 10 Gew.% der Komponente (a)
0 bis 5 Gew.% der Komponente (a1)
und eine Zusammensetzung B,enthaltend
2 bis 60 Gew.% der Komponente (b) und
2 bis 75 Gew.% der Komponente (c) enthält.

16. Verfahren gemäss Anspruch 15, dadurch gekennzeichnet, dass man eine Flotte A verwendet, die
(a) 1 bis 10 Gew.% des Umsetzungsproduktes aus Phenol und einem Sulfonierungsmittel, wobei das Molverhältnis (Phenol):(SO₃) (1):(1,4-1,8) beträgt, und
(al) 0 bis 5 Gew.% Ameisensäure,
und die Zusammensetzung B
(b) 2 bis 60 Gew.% eines Monsaccharids mit einem Dextrose-Äquivalent von 100 und
(c) 2 bis 75 Gew.% Glutardialdehyd
enthält.

17. Verfahren gemäss einem der Ansprüche 1 bis 16, dadurch gekennzeichnet, dass die Pickelbehandlungsdauer zwischen 90 und 180 Minuten liegt

18. Verfahren gemäss einem der Ansprüche 1 bis 17, dadurch gekennzeichnet, dass der Pickelvorgang bei einem pH-Wert zwischen 3 und 4 durchgeführt wird.

19. Verfahren gemäss einem der Ansprüche 1 bis 18, dadurch gekennzeichnet, dass die Pickelbehandlung bei Raumtemperatur durchgeführt wird.

20. Verfahren gemäss einem der Ansprüche 1 bis 19, dadurch gekennzeichnet, dass die Pickelbehandlung bei einer Temperatur zwischen 20 und 30°C durchgeführt wird.

## Claims

1. A process for pickling and pretanning raw hides, which comprises
(I) pickling the raw hide in an aqueous liquor A which is devoid of salts and comprises
(a) a reaction product of phenol and a sulfonating agent, the molar ratio of (phenol):(SO₃) being (1):(1.1-2.2) and
(II) pretanning the pickled raw hide in the same bath by addition of an aqueous formulation B comprising
(b) a reductive saccharide having a dextrose equivalent of 10 to 100, and
(c) an aliphatic dialdehyde containing 2 to 8 carbon atoms.

2. A process according to claim 1, wherein the molar ratio of (phenol):(SO₃) in the reaction product (a) is (1):(1.4-1.8).

3. A process according to claim 1 or 2, wherein the reaction product (a) is a mixture that contains sulfonated dihydroxydiphenylsulfones as main component.

4. A process according to any one of claims 1 to 3, wherein the aqueous pickling liquor A contains the reaction product (a) in an amount of 1 to 10% by weight, based on the weight of the hide.

5. A process according to any one of claims 1 to 4, wherein the aqueous pickling liquor comprises a C₁-C₃-carboxylic acid as optional component (a1).

6. A process according to claim 5, wherein the optional component (a1) is formic acid.

7. A process according to claim 6, wherein the liquor A contains component (a1) in a concentration of 0 to 1 % by weight.

8. A process according to claim 1, wherein component (b) is a monosaccharide having a dextrose equivalent of 100 or a disaccharide having a dextrose equivalent of 20 to 60.

9. A process according to claim 8, wherein the monosaccharide is glucose.

10. A process according to any one of claims 1, 8 or 9, wherein component (c) is glutaraldehyde.

11. A process according to any one of claims 1 or 8 to 10, wherein a formulation B is used comprising
(b) a monosaccharide having a dextrose equivalent of 100, and
(c) glutaraldehyde.

12. A process according to claim 10, wherein an aqueous liquor comprising
(b) a disaccharide having a dextrose equivalent of 20 to 60, and
(c) glutaraldehyde,
is used for pretanning.

13. A process according to claim 1, wherein a formulation B is used comprising 2 to 60 % by weight, preferably 10 to 40 % by weight, of component (b), 2 to 75 % by weight, preferably 30 to 55 % by weight, of component (c), and water to make up to 100 %.

14. A process according to any one of claims 1 to 13, which comprises the use of a formulation B which contains, per mole of component (c), 0.05 to 0.19 mole of component (b).

15. A process according to claim 1. wherein a liquor A is used comprising 1 to 10 % by weight of component (a),
0 to 5 % by weight of component (a1), and
a formulation B comprising
2 to 60 % by weight of component (b), and
2 to 75 % by weight of component (c).

16. A process according to claim 15, wherein a liquor A is used comprising
(a) 1 to 10 % by weight of the reaction product of phenol and a sulfonating agent, the molar ratio of (phenol):(SO₃) being(1):(1.4-1.8), and
(a1) 0 to 5 % by weight of formic acid, and a formulation B comprising
(b) 2 to 60 % by weight of a monosaccharide having a dextrose equivalent of 100, and
(c) 2 to 75 % by weight of glutaraldehyde.

17. A process according to any one of claims 1 to 16, wherein the pickling treatment time is between 90 to 180 minutes.

18. A process according to any one of claims 1 to 17, wherein the pickling treatment is carried out at a pH between 3 and 4.

19. A process according to any one of claims 1 to 18, wherein the pickling treatment is carried out at room temperature.

20. A process according to any one of claims 1 to 19, wherein the pickling treatment is carried out at a temperature between from 20 and 30°C.

## Revendications

1. Procédé de picklage et de tannage de peaux, caractérisé en ce que (I) les peaux sont picklées dans un bain aqueux A exempt de sels et contenant (a) un produit résultant de la réaction de phénol avec un agent de sulfonation, le rapport molaire phénol/SO₃ étant compris entre 1/1,1 et 1/2,2, et (II) les peaux picklées sont tannées dans le même bain grâce à l'addition d'une composition aqueuse B contenant (a) un saccharide réducteur ayant un équivalent dextrose compris entre 10 et 100, et (b) un dialdéhyde aliphatique comportant de 2 à 8 atomes de carbone.

2. Procédé conforme à la revendication 1, caractérisé en ce que le rapport molaire phénol/SO₃ du produit réactionnel (a) est compris entre 1/1,4 et 1/1,8.

3. Procédé conforme à la revendication 1 ou 2, caractérisé en ce que le produit réactionnel (a) est un mélange contenant, comme composant principal, des dihydroxydiphénylsulfones sulfonées.

4. Procédé conforme à une des revendications 1 à 3, caractérisé en ce que le bain de picklage aqueux A contient le produit réactionnel (a) à raison de 1 à 10 % en poids, par rapport au poids de la peaux.

5. Procédé conforme à une des revendications 1 à 4, caractérisé en ce que le bain de picklage aqueux contient, comme composant facultatif (a1), un acide carboxylique en C₁₋₃.

6. Procédé conforme à la revendication 5, caractérisé en ce que l'on utilise, comme composant facultatif (a1), de l'acide formique.

7. Procédé conforme à la revendication 6, caractérisé en ce que le composant (a1) est présent dans le bain A en une concentration comprise entre 0 et 1 % en poids.

8. Procédé conforme à la revendication 1, caractérisé en ce que le composant (b) est un monosaccharide ayant un équivalent dextrose de 100 ou un disaccharide ayant un équivalent dextrose compris entre 20 et 60.

9. Procédé conforme à la revendication 8, caractérisé en ce que le monosaccharide est le glucose.

10. Procédé conforme à une des revendications 1, 8 ou 9, caractérisé en ce que le composant (c) est le glutardialdéhyde.

11. Procédé conforme à une des revendications 1 ou 8 à 10, caractérisé en ce que l'on utilise une composition B contenant
(b) un monosaccharide ayant un équivalent dextrose de 100 et
(c) du glutardialdéhyde.

12. Procédé conforme à la revendication 10, caractérisé en ce que l'on utilise pour le prétannage un bain aqueux contenant
(b) un disaccharide ayant un équivalent dextrose compris entre 20 et 60 et
(c) du glutardialdéhyde.

13. Procédé conforme à la revendication 1, caractérisé en ce que l'on utilise une composition B contenant de 2 à 60 % en poids, de préférence de 10 à 40 % en poids, de composant (b), de 2 à 75 % en poids, de préférence de 30 à 55 % en poids, de composant (c), et de l'eau pour compléter jusqu'à 100 %.

14. Procédé conforme à une des revendications 1 à 13, caractérisé en ce que l'on utilise une composition B contenant, par mole de composant (c), de 0,05 à 0,19 mole de composant (b).

15. Procédé conforme à la revendication 1, caractérisé en ce que l'on utilise un bain A contenant
de 1 à 10 % en poids de composant (a)
de 0 à 5 % en poids de composant (a1)
et une composition B contenant
de 2 à 60 % en poids de composant (b) et
de 2 à 75 % en poids de composant (c).

16. Procédé conforme à la revendication 15, caractérisé en ce que l'on utilise un bain A contenant
(a) de 1 à 10 % en poids du produit réaction de phénol avec un agent de sulfonation, le rapport molaire phénol/SO₃ étant compris entre 1/1,4 et 1/1,8, et
(a1) de 0 à 5 % en poids d'acide formique,
et en ce que la composition B contient
(b) de 2 à 60 % en poids d'un monosaccharide ayant un équivalent dextrose de 100 et
(c) de 2 à 75 % en poids de glutardialdéhyde.

17. Procédé conforme à une des revendications 1 à 16, caractérisé en ce que la durée de picklage est comprise entre 90 et 180 minutes.

18. Procédé conforme à une des revendications 1 à 17, caractérisé en ce que le procédé de picklage est réalisé à un pH compris entre 3 et 4.

19. Procédé conforme à une des revendication 1 à 18, caractérisé en ce que le picklage se fait à température ambiante.

20. Procédé conforme à une des revendications 1 à 19, caractérisé en ce que le picklage est réalisé à une température comprise entre 20 et 30 °C.
